# EUROPÄISCHE PATENTSCHRIFT

(11) **EP 0 401 311 B1**
(45) Veröffentlichungstag und Bekanntmachung des Hinweises auf die Patenterteilung: **16.12.1992**
(21) Anmeldenummer: 89907655.8
(22) Anmeldetag: 19.07.1989
(51) Int. Cl.: B22D 15/00

(54) **VERFAHREN UND GIESSFORM ZUM GIESSEN VON WELLEN**
PROCESS AND MOULD FOR CASTING SHAFTS
PROCEDE ET MOULE POUR LA COULEE DES ARBRES

(30) Priorität: 06.12.1988 CH 4526/88
(43) Veröffentlichungstag der Anmeldung: 12.12.1990
(73) Patentinhaber: VON ROLL AG, 4563 Gerlafingen (CH)
(72) Erfinder: TANNER, Alfred, CH-4616 Kappel (CH); MAIER, Konrad, CH-8540 Romanshorn (CH)
(74) Vertreter: EGLI-EUROPEAN PATENT ATTORNEYS
(86) Internationale Anmeldenummer: CH8900136
(87) Internationale Veröffentlichungsnummer: WO9006197

(56) Entgegenhaltungen:
- EP-A- 0 154 787
- GB-A- 2 175 521
- US-A- 1 727 565
- Patent Abstracts of Japan, vol.10, nr 249 (M-511)(2305) 27 August 1986; & JP,A, 6178548 (NISSAN MOTOR LTD) 22 April 1986

## Beschreibung

Die Erfindung betrifft ein Verfahren zum Giessen von Wellen, insbesondere schlanken Wellen, die zudem vorspringende Partien, vor allem Exzenter-, Lager- und Nockenpartien aufweisen, welche zur Erreichung bestimmter Materialeigenschaften mittels mindestens einer in die Giessform eingelegten Kokille abgegossen werden, und eine Giessform zur Durchführung des Verfahrens.

Schlanke, gegossene Wellen werden heute in grossen Stückzahlen hergestellt, insbesondere in der Form von Nockenwellen, die beim Bau von Verbrennungsmotoren benötigt werden. Bei grossen Verbrennungsmotoren werden die Nockenwellen aus Stahl hergestellt, während für Fahrzeugmotoren gegossene Nockenwellen bevorzugt werden.

Die Erfindung betrifft das Gebiet gegossener Wellen, die in grossen Stückzahlen hergestellt werden. Gegossene Nockenwellen sollen preisgünstig sein und trotzdem eine hohe Qualität bezüglich der Verschleissfestigkeit und der Dämpfung aufweisen. Andererseits soll der Bearbeitungsaufwand möglichst klein sein, was soviel bedeutet, dass Materialzugaben angestrebt werden müssen, die nicht über das Mass hinausgehen, welches als Schleifzugabe erforderlich ist. Die etwa des GP-A-2 175 521, von welches die Oberbegriffe der Ansprüche 1 und 5 ausgehen, Sp.1, Z.5-21 zuendnehmen ist, ist er bekannt, zum Abgiessen solcher Nockenwellen Sandformen herzustellen wobei zur Erreichung bestimmter Materialeigenschaften an den Lagerpartien und an den Nocken Kokillen oder Schreckschalen eingelegt werden. Gewöhnlich ist die Giessform zweiteilig und die Formtrennung erfolgt in der Längsachse der Nockenwelle. Dementsprechend ist auch das Modell zweiteilig ausgebildet und die Formhälften werden mit den Modellhälften zusammen mit den Kokillen abgeformt.

Diese Herstellungsart der Giessformen hat sich im wesentlichen bewährt. Allerdings gelingt es hierbei nicht, so kleine Materialzugaben einzuhalten, wie dies im Interesse einer weiteren Verringerung des Arbeitsaufwandes bei der spanenden Endbearbeitung verlangt wird.

Hier setzt die Erfindung ein, der die Aufgabe zugrundeliegt, ein Verfahren der eingangs beschriebenen Art so weiter auszugestalten, dass die Materialzugaben gegenüber denjenigen nach dem bisherigen Verfahren verringert werden können, dass aber gleichzeitig die beim Angiessen der Form entstehenden Mängel an der Oberfläche des gegossenen Werkstückes, insbesondere im Bereich der Kokillen ebenfalls verringert oder ganz eliminiert werden.

Diese Aufgabe wird gemäss der Erfindung dadurch gelöst, dass an der Kokille bzw. an den mit der Kokille zusammenwirkenden vorspringenden Partien des Modells Mittel vorgesehen werden, mit denen bei der Herstellung der Giessform das Eindringen von Sand in den Kokillenholhraum und beim Abgiessen der Giessform das Entstehen von Fehlern an der umfangseitigen Oberfläche der vorspringenden Partien sowie grössere Materialzugaben an den vorspringenden Partien vermieden werden. Zweckmässig werden an den den vorspringenden Partien der Welle entsprechenden vorspringenden Partien des Modells der Welle auf ihren Umfangsflächen Dichtungsmittel angeordnet, mit denen der Spalt zwischen dem Modell und der Kokille geschlossen wird. Dadurch wird erreicht, dass kein Formsand in den Zwischenraum zwischen Kokille und Modell gelangen und anschliessend bei der gegossenen Nockenwelle zu Oberflächen-Fehlern bzw. -Defekten führen kann.

Zweckmässig wird der die Umfangsfläche der vorstehenden Partien bildende Teil der Kokille mit einer waffelförmigen Riffelung versehen. Dadurch wird erreicht, dass die Oberfläche an der vorstehenden Partie verbessert wird, wesentlich ist, indem die Eisblumenbildung, Kaltschweissstellen und weitere Oberflächendefekte verhindert werden. Zusätlich kann die Modellteilung für die Kokille auf die Höhe des senkrechten Tangentenpunktes der vorstehenden Partie gelegt werden. Dadurch wird erreicht, dass sonst bei der Formteilung in der Ebene der Längsachse der Welle Materialzugaben entstehen, für deren Entfernung zusätliche Zerspanungsarbeit aufgewendet werden muss.

Die Erfindung ist in der Zeichnung in einigen Ausführungsformen dargestellt und wird nachfolgend beschrieben. Es zeigen:
Fig. 1 eine Ansicht, teilweise im Schnitt, einer Modellplatte mit darauf montiertem Modell einer Nockenwelle und aufgesetzten Kokillen an vorstehenden Partien der Nockenwelle,
Fig. 2 eine schematische räumliche Darstellung eines Kokillenpaketes mit drei Kokillen und
Fig. 3 einen Vertikalschnitt einer zweiteiligen Giessform im Bereich zweier gegenüberliegender Kokillen.

Fig. 1 zeigt einen Teil des Modells 1 einer Welle mit vorstehenden Partien 2, 3, 4. Die vorstehenden Partien 2, 3, 4 sind hierbei Kurvenscheiben, die an der fertigen Nockenwelle zur Steuerung von Einlass- und Auslassventilen eines Verbrennungsmotors verwendet werden. Die am Wellenmodell dargestellten vorstehenden Partien 5, 6 sind beispielsweise Lagerpartien, die einen gegenüber dem Grunddurchmesser 7 des Wellenmodells 1 einen grösseren Durchmesser aufweisen und die in der Giessform durch Formsand geformt sind. Die vorstehenden Partien 5, 6 sind Partien mit einem kreisrunden Durchmesser, der jedoch grösser ist als der Grunddurchmesser 7 der Welle des Modells 1, bzw. der Nockenwelle.

Auf den vorstehenden Partien 2, 3, 4 sind Kokillen 8, 9, 10 aus Metall aufgesetzt, die bei der Herstellung der Giessform Teile der Giessform bilden. Die Kokillen 8, 9, 10 können einzelne Kokillen sein, wie dies in Fig. 1 dargestellt ist, jedoch können Sie auch als Teil eines Kokillenpaketes 12, siehe Fig. 2, ausgebildet sein, bei dem die Kokillen 8, 9, 10 durch einen Steg 14 miteinander verbunden sind.

Zwischen der Innenkontur der Kokillen 8, 9, 10 und der Aussenkontur der vorstehenden Partien 2, 3, 4 muss ein bestimmtes Spiel 15 eingehalten werden, das bei der Kokille 2 vergrössert dargestellt ist. Duch diesen Zwischenraum zwischen der vorstehenden Partie und der Kokille können Sandkörner eindringen, welche anschliessend bei der gegossenen Nockenwelle zu Oberflächen-Fehlern oder -Defekten führen können.

Da es ein wesentliches Ziel der vorliegenden Erfindung ist, die Materialzugaben zu minimalisieren, stellt sich deshalb als erste Aufgabe die Notwendigkeit, das Entstehen von Oberflächen-Fehlern oder -Defekten an den den als Kurvenscheiben ausgebildeten vorstehenden Partien der Nockenwelle zu verhindern; denn bei der Fertigbearbeitung der gegossenen Nockenwelle soll nach Entfernen der Materialzugabe eine fehlerfreie Oberfläche erhalten werden.

Es hat sich überraschend gezeigt, dass die an den Kurvenscheiben auftretenden Oberflächen-Fehler weitgehend vermieden werden können, wenn im Wellenmodell 1 an den vorstehenden Partien Dichtungsmittel 16 vorgesehen werden, mit denen der durch das Spiel 15 entstehende Zwischenraum zwischen der Aussenkontur der vorstehenden Partien 2, 3, 4 und der Innenkontur der Kokillen 8, 9, 10 geschlossen wird.

Die Dichtungsmittel 16 können hierbei verschieden ausgebildet sein. Sie werden so an den vorstehenden Partien angeordnet, dass höchstens eine kleine, unbedeckte Modellpartie 17 stehenbleibt. Diese unbedeckte Modellpartie soll höchstens etwa 2 mm betragen.

Bei der Kokille 8 sind die Dichtungsmittel zwei O-Ringe 18 aus einem verhältnismässig weichen Elastomer. Bei der Kokille 9 ist das Dichtungsmittel eine Flachdichtung 19, die ebenfalls aus einem verhältnismässig weichen Elastomer hergestellt ist. Bei der Kokille 10 ist das Dichtungsmittel eine Lippendichtung 20. Wie bei der O-Ringdichtung 18 werden zwei solcher Lippendichtungen 20 verwendet, um den Spalt 15 an beiden Enden abzuschliessen.

Nach dem Abformen des Modells werden mit dem Entfernen desselben auch die Dichtungsmittel 16 entfernt.

In Fig. 2 ist dargestellt, dass die Kokillen 8, 9, 10 Teil eines Kokillenpaketes sind, das jedoch nicht auf drei Kokillen beschränkt sein muss, sondern auch weitere Kokillen umfassen kann. Der Vorteil bei der Verwendung eines Kokillenpaketes besteht darin, dass die Handhabung beim Abformen der Giessform erleichtert wird.

In Fig. 3 ist eine weitere Massnahme schematisch dargestellt, mit welcher Materialzugaben vermieden werden können. Das Modell, das für die Herstellung der gewöhnlich zweiteilig ausgebildeten Giessform verwendet wird, wird ebenfalls als zweiteiliges Modell hergestellt, wobei je eine Hälfte auf einer Modellplatte befestigt ist. Als Trennfläche 21 wird gewöhnlich die Ebene durch die Längsachse 22 der Nockenwelle gewählt. In Fig. 3 sind zwei Kokillenhälften 23, 24 für die beiden Giessformhälften dargestellt, die als Form für die Herstellung einer der genannten vorstehenden Partien 2, 3, 4 eingesetzt werden. Da diese vorstehenden Partien im allgemeinen Kurvenscheiben sind, die eine exzentrische Partie aufweisen, die nicht in der Trennebene 21 liegt, muss die obere Kokillenhälfte 23 an dieser Stelle eine Innenkontur 25 aufweisen, die das Aufsetzen der Kokillenhälfte auf das Modell ermöglicht. Die untere Kokillenhälfte 24 erhält deshalb eine Innenkontur 26. Diese beiden Konturpartien 25, 26 der Innenkontur der Kokille weichen jedoch von der Aussenkentur 27 der Kurvenscheibe ab, so dass hier beim Abgiessen eine verhältnismässig grosse Materialzugabe entsteht.

Diese Materialzugabe kann dadurch vermieden werden, dass die Trennfläche aus der Ebene durch die Längsachse 22 der Nockenwelle parallel soweit verlegt wird, dass diese Trennfläche 28 den Punkt 29 der Kurvenscheibenkontur mit einer senkrechten Tangente schneidet. Auf diese Weise kann die verhältnismässig grosse Materialzugabe, welche durch die beiden Innenkonturpartien 25, 26 der beiden Kokillenhälften 32, 24 entsteht, vermieden werden.

Bei der Verwendung von Kokillen ist es bekannt, dass an der Oberfläche des Gussstückes Fliessfiguren, sogenannte Eisblumenbildung, entstehen können. Ein anderer in der Nähe der Oberfläche von Gussstücken entstehender Fehler stellt eine sogenannte Kaltschweissstelle dar. Die genannten Fehler verlangen deshalb eine bestimmte Mindestzugabe beim Giessen, damit sie bei der nachfolgenden Bearbeitung entfernt werden können. Es ist deshalb ein Ziel der Erfindung durch entsprechende Massnahmen die Eisblumenbildung und Kaltschweissstellen zu vemeiden.

Es wurde überaschend festgestellt, dass die genannten Oberflächenfehler weitgehend vermieden werden können, wenn der die Umfangsfläche der vorstehenden Partien 2, 3, 4 bildende Teil 31 der Kokille 8, 9, 10 mit einer waffelartigen Riffelung 30 versehen wird, wie dies in Fig. 2 dargestellt ist. Durch diese verhältnismässig einfache Lösung gelingt es, eine wesentliche Verminderung der Oberflächenfehler an diesem Teil 31 zu erreichen.

Durch die vorstehend beschriebenen Massnahmen der Abdichtung und Riffelung der Kokilleninnenfläche sowie des an sich bekannten Verlegens der Trennfläche des Modells bzw. der Giessform gelingt es, die im Hinblick auf eine Verkürzung der spanenden Bearbeitung, z. B. des Schleifens, wüsnchenswerte Verminderung der Materialzugabe zu verwirklichen, ohne dass dadurch Probleme bezüglich der erforderlichen Oberflächenqualität durch Oberflächen-Fehler oder -Defekte entstehen können.

## Patentansprüche

1. Verfahren zum Giessen von Wellen, insbesondere schlanken Wellen, die zudem vorspringende Partien (2, 3, 4), vor allem Exzenter-, Lager- und Nockenpartien aufweisen, welche zur Erreichung bestimmter Materialeigenschaften mittels mindestens einer in die Giessform eingelegten Kokille (8, 9, 10) abgegossen werden, dadurch gekennzeichnet, dass an der Kokille (8, 9, 10) bzw. an den mit der Kokille zusammenwirkenden vorspringenden Partien (2, 3, 4) des Modells (1) Mittel vorgesehen werden, mit denen bei der Herstellung der Giessform das Eindrigen von Sand in den Kokillenhohlraum und beim Abgiessen der Giessform das Entstehen von Fehlern an der umfangseitigen Oberfläche der vorspringenden Partien (2, 3, 4) sowie grössere Materialzugaben an den vorspringenden Partien (2, 3, 4) vermieden werden.

2. Verfahren nach Anspruch 1, dadurch gekennzeichnet, dass an den, den vorspringenden Partien der Welle entsprechenden vorspringenden Partien (2, 3, 4) des Modells (1) der Welle auf ihren Umfangsflächen Dichtungsmittel (16) angeordnet werden, mit denen der vorhandene Spalt (15) zwischen dem Modell (1) und der Kokille (8, 9, 10) geschlossen wird.

3. Verfahren nach Anspruch 1, dadurch gekennzeichnet, dass der die Umfangsfläche der vorstehenden Partien (2, 3, 4) bildende Teil (31) der Kokille (8, 9, 10) mit einer waffelartigen Riffelung (30) versehen wird.

4. Verfahren nach Anspruch 1, dadurch gekennzeichnet, dass die Modellteilung für die Kokille (8, 9, 10) auf die Höhe des Punktes (29) der senkrechten Tangente an die vorspringende Partie gelegt wird.

5. Modell zum Formen einer Giessform zur Durchführung des Verfahrens nach einem der Ansprüche 1 bis 4, die als zweiteiliges Modell (1) mit mindestens einer Kokille (8, 9, 10) zum Formen vorstehender Partien (2, 3, 4) der Welle ausgebildet ist, dadurch gekennzeichnet, dass der die Umfangsfläche der vorspringenden Partie bildende Teil (31) der Kokille (8, 9, 10) mittels einer an dem Modell (1) der Welle angeordneten Dichtung abgeschlossen ist und mit einer waffelartigen Riffelung (30) versehen ist.

6. Modell nach Anspruch 5, dadurch gekennzeichnet, dass die Trennfläche (21) zwischen Kokillenhälften (23, 24) der Kokille (8, 9, 10) an dem die vorsprindenge Partie bildenden Teil (31) der Kokille (8, 9, 10) liegt und parallel zur Trennebene (21) der in der Längsachse (22) der Welle liegenden Trennebene (21) des Modells versetzt ist.

7. Modell nach Anspruch 5, dadurch gekennzeichent, dass die Dichtung (16) mit kleinem Abstand (17), z.B. höchstens 2 mm, von den Seitenwänden der vorspringenden Partie (2, 3, 4) angeordnet ist.

8. Modell nach Anspruch 5 oder 7, dadurch gekennzeichnet, dass die Dichtung (16) eine in der Umfangsfläche der vorspringenden Partie (2, 3, 4) liegende Weichdichtung ist, z.B. ein O-Ring (18) oder eine Lippendichtung (20).

9. Modell nach Anspruch 5 oder 7, dadurch gekennzeichnet, dass die Dichtung (16) eine Flachdichtung (19) ist, die sich über die gesamte Umfangsfläche der vorstehenden Partie (2, 3, 4) erstreckt.

## Claims

1. Method for the casting of shafts, in particular slim shafts, which additionally have projecting parts (2, 3, 4), above all eccentric parts, bearing parts and cam parts, which are cast for the attainment of certain material properties by means of at least one chill (8, 9, 10) placed into the casting mould, characterized in that there are provided on the chill (8, 9, 10), or on the projecting parts (2, 3, 4) on the pattern (1) cooperating with the chill, means with which, with the manufacture of the casting mould, the penetration of sand into the chill cavity and, with the casting of the casting mould, the occurrence of faults at the circumferential-side surface of the projecting parts (2, 3, 4) as well as larger material additions at the projecting parts (2, 3, 4) are avoided.

2. Method according to claim 1, characterized in that, at the projecting parts (2, 3, 4) of the pattern (1) of the shaft, corresponding with the projecting parts of the shaft, sealing means (16) are arranged on their circumferential faces, with which the gap (15) present between the pattern (1) and the chill (8, 9, 10) is closed.

3. Method according to claim 1, characterized in that the part (31) of the chill (8, 9, 10) forming the circumferential face of the projecting parts (2, 3, 4) is provided with a waffle-like corrugation (30).

4. Method according to claim 1, characterized in that the pattern division for the chill (8, 9, 10) is placed at the level of the point (25) of the vertical tangent at the projecting part.

5. Pattern for the moulding of a casting mould for carrying out the method according to one of claims 1 to 4, which is constructed as a two-part pattern (1) with at least one chill (8, 9, 10) for the moulding of projecting parts (2, 3, 4) of the shaft, characterized in that the part (31) of the chill (8, 9, 10) forming the circumferential face of the projecting part is closed by means of a seal arranged on the pattern (1) of the shaft and is provided with a waffle-like corrugation (30).

6. Pattern according to claim 5, characterized in that the separating face (21) between chill halves (23, 24) of the chill (8, 9, 10) abuts the part (31) of the chill (8, 9, 10) forming the projecting part and is offset parallel to the separating plane (21) of the separating plane (21) of the pattern lying in the longitudinal axis (22) of the shaft.

7. Pattern according to claim 5, characterized in that the seal (16) is arranged with little clearance (17), for example 2 mm at most, from the side walls of the projecting part (2, 3, 4).

8. Pattern according to claim 5 or 7, characterized in that the seal (16) is a soft seal lying in the circumferential face of the projecting part (2, 3, 4), for example an O-ring (18) or a lip seal (20).

9. Pattern according to claim 5 or 7, characterized in that the seal (16) is a flat seal (19) which extends over the entire circumferential face of the projecting part (2, 3, 4).

## Revendications

1. Procédé pour le moulage d'arbres, en particulier d'arbres minces présentant en outre des parties (2, 3, 4) saillantes, notamment des parties de cames, d'appui et excentriques, lesquelles sont moulées au moyen d'au moins une lingotière (8, 9, 10) déposée dans le moule pour l'obtention de certaines caractéristiques de matière, caractérisé en ce que sont prévus sur la lingotière (8, 9, 10) ainsi que sur les parties saillantes (2, 3, 4) du modèle (1) agissant conjointement avec la lingotière, des moyens, à l'aide desquels sont évités, à la fabrication du moule la pénétration du sable dans l'enceinte de la lingotière et à la coulée du moule l'apparition de défaut à la surface latérale périphérique des parties saillantes (2, 3, 4), ainsi que des surexcédents de matière plus importants sur les parties saillantes (2, 3, 4).

2. Procédé selon la revendication 1, caractérisé en ce que sur les parties saillantes (2, 3, 4) du modèle (1) de l'arbre correspondant aux parties saillantes de l'arbre sur leurs surfaces périphériques sont disposés des moyens d'étanchéité (16), avec lesquels l'interstice (15) se trouvant entre le modèle (1) et la lingotière (8, 9, 10) est fermé.

3. Procédé selon la revendication 1, caractérisé en ce que la partie (31) formant la surface périphérique des parties saillantes (2, 3, 4) de la lingotière (8, 9, 10) est munie d'un striage gauffré.

4. Procédé selon la revendication 1, caractérisé en ce que la division du modèle pour la lingotière (8, 9, 10) est mise à la hauteur du point (25) de la tangente verticale à la partie saillante.

5. Modèle pour le moulage d'un moule en vue de la réalisation du procédé selon l'une des revendications 1 à 4, qui est conçu comme un modèle (1) en deux parties avec au moins une lingotière (8, 9, 10) pour le moulage des parties saillantes (2, 3, 4) de l'arbre, caractérisé en ce que la partie (31) de la lingotière (8, 9, 10) formant la partie périphérique de la partie saillante est fermée à l'aide d'un joint disposé sur le modèle (1) de l'arbre et est munie d'un striage gauffré (30).

6. Modèle selon la revendication 5, caractérisé en ce que la surface de séparation (21) entre les demi-lingotières (23, 24) de la lingotière (8, 9, 10) est attenante à la partie (31) de la lingotière (8, 9, 10) formant la partie saillante et est décalée parallèlement au plan de séparation (21) du plan de séparation (21) du modèle se trouvant dans l'axe longitudinal (22) de l'arbre.

7. Modèle selon la revendication 5, caractérisé en ce que le joint (16) est disposé à petite distance (17), par exemple à 2 mm tout au plus, des parois latérales de la partie saillante (2, 3, 4).

8. Modèle selon la revendication 5 ou 7, caractérisé en ce que le joint (16) est une garniture molle se trouvant dans la surface périphérique de la partie saillante (2, 3, 4), par exemple un joint torique (18) ou un joint à lèvre (20).

9. Modèle selon la revendication 5 ou 7, caractérisé en ce que le joint (16) est un joint plat (19) qui s'étend sur toute la surface périphérique de la partie saillante (2, 3, 4).
